# EUROPÄISCHE PATENTSCHRIFT

(11) **EP 0 042 631 B1**
(45) Veröffentlichungstag und Bekanntmachung des Hinweises auf die Patenterteilung: **31.10.1984**
(21) Anmeldenummer: 81200442.2
(22) Anmeldetag: 17.04.1981
(51) Int. Cl.: C23F 7/10

(54) **Verfahren zur Phosphatierung von Metalloberflächen**
Method of phosphating metallic surfaces
Procédé de phosphatation de surfaces métalliques

(30) Priorität: 24.06.1980 DE 3023479
(43) Veröffentlichungstag der Anmeldung: 30.12.1981
(73) Patentinhaber: METALLGESELLSCHAFT AG, 60015 Frankfurt (DE); Société Continentale Parker, 92111 Clichy (FR)
(72) Erfinder: Oei, Han Yong, Dr. Dipl.-chem., D-6000 Frankfurt am Main (DE); Siemund, Günter, Ing. grad., D-6056 Heusenstamm (DE); Vey, Rudolf, D-6369 Niederdorfelden (DE)
(74) Vertreter: Fischer, Ernst, Dr.

## Beschreibung

Die Erfindung betrifft ein Verfahren zur Herstellung von Phosphatüberzügen mit erhöhtem Schichtgewicht auf Metalloberflächen von Eisen und Stahl unter Verwendung einer sauren nitratbeschleunigten Zink- und Manganionen und im eingearbeiteten Zustand Fe²⁺⁻ionen enthaltenden Phosphatierungslösung bei erhöhten Temperaturen im Tauchverfahren.

Es ist bekannt, Eisen und Stahl zwecks Ausbildung einer Phosphatschicht mit Phosphatierlösungen im Tauchen zu behandeln, die Zink-, Wasserstoff-, Nitrat- sowie Phosphationen enthalten. Die Phosphatschichten, die auf diese Weise erzeugt worden sind, eignen sich besonders als Schmiermittelträger bei der Kaltumformung. Mit einer Rostschutzölnachbehandlung führen sie zu Korrosionsbeständigkeiten, die galvanisch aufgebrachten Metallüberzügen aus Zink, Kadmium etc. entsprechen.

Insbesondere für den Korrosionsschutz mit Ölen und die Erleichterung der Kaltumformung, wie z. B. das Kaltfließpressen, werden Schichten mit höherem Auflagegewicht, z. B. im Bereich zwischen 8 bis 30 g/m², benötigt. In manchen Fällen werden besonders hohe Ansprüche an den Korrosionsschutz gestellt. Dies kann erreicht werden durch eine Erhöhung des Schichtgewichtes. Eine Erhöhung des Schichtgewichtes würde auch in der Kaltumformung höhere Umformgrade zulassen.

Die Abscheidung von dicken Zinkphosphatschichten kann gemäß DE-AS 1 287 412 sowie US-PS 3 268 367 durch in-Berührung-bringen von Eisen und Stahl mit einer nitratbeschleunigten sauren Zinkphosphatierlösung unter Zusatz von Polycarbonsäure, in der das wenigstens einer Carboxylgruppe benachbarte Kohlenstoffatom eine Hydroxy-, Amino- oder Carboxylgruppe trägt, erreicht werden. Diese Phosphatierlösung kann weiterhin Zusätze wie Nickel, Kobalt, Lithium, Wismut und Mangan in geringen Konzentrationen von kleiner als 0,5 g/I enthalten. Sie aktivieren die zu phosphatierende Metalloberfläche und begünstigen die Abscheidung von Zinkphosphatschichten.

Die Abscheidung derart dicker Phosphatschichten zur Lösung des geschilderten Problems hat den Nachteil, daß der Chemikalienverbrauch vergleichsweise hoch ist. Weiterhin kann in manchen Fällen, z. B. je nach Art der Legierung des zu phosphatierenden Werkstückes, der Erzeugung von dickeren Schichten Grenzen gesetzt sein.

Aufgabe der Erfindung ist, ein Phosphatierverfahren bereitzustellen, daß die geschilderten Nachteile nicht aufweist, insbesondere universell anwendbar ist, mit einem geringen Chemikalienbedarf auskommt und zu hochwertigeren Phosphatschichten führt.

Die Aufgabe wird gelöst, indem das Verfahren der eingangs genannten Art entsprechend der Erfindung derart ausgestaltet wird, daß man die Metalloberflächen bei Behandlungstemperaturen von 50 bis 98° C mit einer Phosphatierungslösung in Berührung bringt, die mindestens 0,6 g/I Manganionen enthält, in der das Gewichtsverhältnis
P₂O₅: NO₃=1: (0,3 bis 3,0)
Gesamt-P₂0₅ : freies-P₂O₅=1: (0,25 bis 0.70)
Mn:Zn=1: (22 bis 0,2)

beträgt und die im eingearbeiteten Zustand eine Gesamtsäurepunktzahl von mindestens 20 Punkten aufweist.

Ein derartiges Verfahren führt zu Zink-Mangan-Phosphatschichten, die bei vergleichbaren Schichtdicken Zinkphosphatschichten bezüglich Korrosionsschutz und Kaltumformeigenschaften überlegen sind.

Vorzugsweise werden die Metalloberflächen mit einer Phosphatierungslösung in Berührung gebracht, in der der Gehalt an Manganionen mindestens 1 g/I beträgt. Hierdurch wird ein höherer, die vorgenannten Eigenschaften noch verbessernder Manganphosphat-Anteil in der Schicht erzielt.

Optimale Ergebnisse hinsichtlich der Schichtqualität werden erzielt, wenn in einer weiteren bevorzugten Ausgestaltung der Erfindung die Metalloberflächen mit einer Phosphatierungslösung in Berührung gebracht werden, in der das Gewichtsverhältnis von Mn : Zn gleich 1 : (0,8 bis 12) beträgt.

Weiterhin wurde gefunden, daß mit steigendem Manganphosphat-Anteil in der Schicht sich deren Eignung speziell zur Vorbereitung für die Kaltumformung verbessert. Über dem Bereich von 1 : 0,2 liegende Manganionen-Gehalte in der Phosphatierungslösung führen zu nicht geschlossenen, löcherigen Schichten.

Innerhalb der geforderten Grenzen können Bäder mit z. B. 80 Gesamtsäurepunkten wie folgt zusammengesetzt sein:

Die Gesamtsäurepunktzahl läßt sich durch Titration einer 10 mi Badprobe mit 0,1 n NaOH gegen Phenolphthalein als Indikator bis zum Umschlag von farblos nach rosa ermitteln.

Zur Aktivierung der zu phosphatierenden Stahl- oder Eisenoberflächen können dem Bad Nickel-und/oder Kobalt- und/oder Kupferionen und dergleichen zugesetzt werden. Zweckmäßigerweise werden diese Metallionen in einer Konzentration von z. B. 0,02 bis 0,10 g/1 dem Bad zugesetzt. Das zu den Metallionen gehörige Anion kann z. B. Nitrat oder Sulfat sein.

Falls eine weitere Erhöhung des Schichtgewichtes erwünscht ist, empfiehlt es sich, die Metalloberflächen mit einer Phosphatierungslösung in Berührung zu bringen, die einfache und/oder komplexe Fluoride, wie NaF, NaHF₂, und/oder Na₂SiFe, enthalten.

Falls erwünscht, kann eine gewisse Erniedrigung des Schichtgewichtes herbeigeführt werden, wenn dem Phosphatierungsbad kondensierte Phosphate zugesetzt werden.

Es liegt in der Natur eines nitratbeschleunigten Phosphatierbades, daß sich infolge des Durchsatzes von Metalloberflächen Eisen-II-Ionen im Bad anreichern und die Gesamtsäure-Punktzahl abnimmt. Um einer Verschlechterung des Phosphatierergebnisses zu begegnen, ist eine Ergänzung des Phosphatierungsbades erforderlich.

Besonders vorteilhafte Ergebnisse werden erzielt, wenn man das Phosphatierungsbad hinsichtlich der Komponenten Zink-, Mangan-, Phosphat- und Nitrationen im Gewichtsverhältnis
P₂O₅:NO₃=1: (0,3 bis 2,0)
Gesamt-P₂O₅: freies-P₂O₅=1 : (0,3 bis 0,8)
Mn:Zn=1:(2 bis 80)

ergänzt.

Die zu phosphatierenden Werkstücke sollen fett- und zunder- bzw. rostfrei sein. Die Entfettung kann z. B. mittels wäßriger, alkalischer, oberflächenaktive Substanzen enthaltender Reiniger erfolgen.

Die Entzunderung erfolgt zweckmäßigerweise mittels Schwefelsäure oder Salzsäure.

Nach der Reinigung und/oder Beizung sollten die Werkstücke gut mit Wasser gespült werden.

Die Werkstücke können vor der Phosphatierung zur Ausbildung von feinkristailinen Schichten in an sich bekannter Weise, z. B. mit Titanorthophosphat- bzw. Manganorthophosphatsuspensionen in Wasser, vorgespült werden. Es hat sich in der Praxis erwiesen, daß in manchen Fällen auch schon eine Vorspülung mit 50 bis 98° C heißem Wasser die Oberfläche aktiviert.

Das Phosphatierbad wird je nach Werkstückart, je nach Legierung und je nach Anwendungsart zwischen 50 und 98° C betrieben. Es hat sich erwiesen, daß eine Tauchzeit von 5 bis 15 Minuten für die meisten Anwendungsfälle ausreichend ist.

Wie erwähnt, wird sich - bedingt durch die Nitratbeschleunigung - im Laufe des Durchsatzes Eisen-II im Phosphatierbad anreichern. Die Wirkungsweise des Bades wird hierdurch nicht beeinträchtigt. In Sonderfällen, z. B. bei hohen Nitratkonzentrationen oder bei hohen Badtemperaturen, kann es jedoch auch vorkommen, daß das Bad: infolge der Oxidation von Fell zu Felll Eisen-II-frei bleibt. Auch dies beeinträchtigt die Wirkungsweise des Bades nicht. Die Ergänzung des Bades erfolgt zweckmäßigerweise auf Konstanz der Gesamtsäurepunktzahl.

Das Schichtgewicht der erzielten Zink-Mangan-Phosphatschichten liegt je nach Phosphatierbadzusammensetzung und Legierung des zu behandelnden Werkstückes normalerweise zwischen ca. 5 und ca. 30 g_{/m}2_{.}

Nach der Phosphatierung wird mit Wasser gespült, gegebenenfalls nachbehandelt und bei Bedarf getrocknet.

Für den Korrosionsschutz kann z. B. nachbehandelt werden mit Chromsäurelösungen, gefolgt von einer Behandlung mit Korrosionsschutzölemulsionen. Für die Kaltumformung können die Werkstücke z. B. mit Seifenlösungen nachbehandelt werden.-Die auf diese Weise behandelten Werkstücke sind den mit üblichen nitratbeschleunigten Zinkphosphatiersystemen behandelten Werkstücken bezüglich Korrosionsschutz und Kaltumformeigenschaften überlegen.

Die Erfindung wird anhand der folgenden Beispiele beispielsweise und näher erläutert.

### Beispiel 1

Stahlschrauben wurden wie folgt behandelt:
a) Beizen in 15%iger Schwefelsäure mit einem Zusatz eines Beizinhibitors bei 60° C und einer Tauchzeit von 10 Minuten
b) Spülen mit kaltem Wasser
c) Spülen mit 60° C heißem Wasser
d) jeweils 10 Schrauben wurden 10 min im Tauchen im Phosphatierbad A, B und C phosphatiert.
e) Spülen mit kaltem Wasser
f) Nachspülen in vollentsalztem Wasser mit Zusatz von 0,5 g/1 Natriumbichromat bei 80° C
g) Behandeln mit einer l3%igen Emulsion eines Korrosionsschutzöles bei 60° C
h) Ofentrocknen bei 70° C.

Die Schrauben wurden dann im Salzsprühtest nach DIN 50021 SS geprüft, für jedes der drei Verfahren A, B und C wurden 10 Schrauben geprüft. Nach 72 Stunden Prüfzeit waren bei den Verfahren A und B 50% der Schrauben verrostet; bei Verfahren C waren alle 10 Schrauben noch nicht angegriffen, obwohl das Schichtgewicht geringer ist als bei den Verfahren A und B.

### Beispiel 2

Kaltfließpreßteile wurden wie folgt behandelt:
a) Beizen in 15%iger Salzsäure mit Zusatz eines Beizinhibitors bei Raumtemperatur und einer Behandlungszeitvon 10 Minuten
b) Spülen mit kaltem Wasser
c) Spülen mit 75° C heißem Wasser
d) jeweils 100 Kaltfließpreßteile wurden 10 min im Tauchen in Phosphatierbad D und E behandelt.
e) Spülen mit kaltem Wasser
f) Behandeln in einer 5%igen Natronseife bei 73° C und einer Tauchzeit von 5 min
g) Trocknen durch Eigenwärme an der Luft.

Die Teile wurden rückwärts fließgepreßt zu Hülsen. Bei den Teilen, die in Bad D behandelt worden sind, hatten die Hülsen zu etwa 80% Riefen und die Oberfläche hatte ein metallisch blankes Aussehen. Bei den Teilen, die in Bad E behandelt worden sind, konnten keine Riefen festgestellt werden und die Oberfläche war grau, was auf eine erhebliche Restphosphatschicht deutet.

### Beispiel 3

Stahlbleche der Qualität USt 1405 m (unberuhigter Kohlenstoffstahl mit einem C-Gehalt < 0,1 Gew.-% und matter Oberfläche; Werkstoffnummer 1.0336) wurden wie folgt behandelt:
a) Reinigen in einem stark alkalischen wäßrigen Reiniger bei 95° C und einer Tauchzeit von 15 min
b) Spülen mit kaltem Wasser
c) Beizen in H₂SO₄. 20%oig mit Zusatz eines Beizinhibitors, bei 65° C und einer Tauchzeit von 10 min
d) Spülen mit kaltem Wasser
e) Phosphatieren bei 75° C und einer Tauchzeit von 10 min in Bad F und G
f) Spülen mit kaltem Wasser.

Die Zusammensetzung der Bäder F und G ist in der folgenden Tabelle aufgeführt. Die Gesamtsäure- punktzahl der Bäder betrug jeweils 90 Punkte.

Nach einem Durchsatz von jeweils 0,2 m² Blechoberfläche pro Liter Badlösung wurden die Bäder auf Punktkonstanz mit den in der Tabelle aufgeführten Ergänzugnskonzentraten ergänzt.

Bei Beginn des Durchsatzes und nach Durchsatz von 4 m² Stahloberfläche pro Liter Badlösung wurden Musterbleche abgezweigt zur Schichtgewichtsbestimmung und zur Korrosionsprüfung im Salzsprühtest nach DIN 50021 SS. Die Bleche für die Korrosionsprüfung wurden vorher behandelt mit einer 15%oigen Emulsion eines Korrosionsschutzöles und anschließend bei 70° C im Ofen getrocknet.

Es ist deutlich erkennbar, daß durch die bevorzugte Ausgestaltung der Ergänzung die Phosphatier-Bäder auch nach Durchsatz von 4 m²/1 zu Schichten führen, die ihre guten Eigenschaften beibehalten haben.

## Patentansprüche

1. Verfahren zur Herstellung von Phosphatüberzügen mit erhöhtem Schichtgewicht auf Metalloberflächen von Eisen und Stahl unter Verwendung einer sauren nitratbeschleunigten Zink-, Manganionen und im eingearbeiteten Zustand Fe²⁺-lonen enthaltenden Phosphatierungslösung bei erhöhten Temperaturen im Tauchverfahren, dadurch gekennzeichnet, daß man die Metalloberflächen bei Behandlungstemperaturen von 50 bis 98°C mit einer Phosphatierungslösung in Berührung bringt, die mindestens 0,6 g/1 Manganionen enthält, in der das Gewichtsverhältnis
P₂O₅:NO₃=1 : (0,3 bis 3,0)
Gesamt-P₂O₅: Freies P₂O₅=1: (0,25 bis 0,70)
Mn:Zn=1:(22 bis 0,2)
beträgt und die im eingearbeiteten Zustand eine Gesamtsäurepunktzahl von mindestens 20 Punkten aufweist.

2. Verfahren nach Anspruch 1, dadurch gekennzeichnet, daß man die Metalloberflächen mit einer Phosphatierungslösung in Berührung bringt, in der der Gehalt an Manganionen mindestens 1 g/1 beträgt.

3. Verfahren nach Anspruch 1 oder 2, dadurch gekennzeichnet, daß man die Metalloberflächen mit einer Phosphatierungslösung in Berührung bringt, in der das Gewichtsverhältnis von Mn : Zn = 1 _{:} (0,8 bis 12) beträgt.

4. Verfahren nach Anspruch 1, 2 oder 3, dadurch gekennzeichnet, daß man die Metalloberflächen mit einer Phosphatierungslösung in Berührung bringt, die einfache und/oder komplexe Fluoride, wie NaF, NaHF₂ und/oder Na₂SiF₆, enthalten.

5. Verfahren nach Anspruch 1, 2, 3 oder 4, dadurch gekennzeichnet, daß man das Phosphatierungsbad hinsichtlich der Komponenten Zink-, Mangan-, Phosphat- und Nitrationen im Gewichtsverhältnis
P₂O₅: NO₃=1: (0,3 bis 2,0)
Gesamt-P₂O₅: freies-P₂O₅=1: (0,3 bis 0,8)
Mn:Zn=1: (2 bis 80)
ergänzt.

## Claims

1. Method of producing phosphate coatings of increased coating weight on metal surfaces of iron and steel by means of an acid, nitrate accelerated, zinc, manganese and - if being in working condition - ferrous ions containing phosphating solution at elevated temperatures by a dip process, characterized in that the metal surfaces at treating temperatures of 50 to 98° C are brought in contact with a phosphating solution, which contains at least 0,6 g/l manganese ions and in which the weight ratio of
P₂O₅: NO₃ is 1 : (0,3 to 3,0)
total P₂0ₛ : free P₂0s is 1 : (0,25 to 0,70)
Mn : Zn is 1 : (22 to 0,2)
and - if being in working condition - has a total acid content of at least 20 points.

2. Method according to claim 1, characterized in that the metal surfaces are brought in contact with a phosphating solution, in which the content of manganese ions amounts to at least 1 g/I.

3. Method according to claim 1 or 2, characterized in that the metal surfaces are brought in contact with a phosphating solution, in which the weight ratio of Mn : Zn is 1 : (0,8 to 12).

4. Method according to claim 1, 2 or 3, characterized in that the metal surfaces are brought in contact with a phosphating solution, which contains simple and/or complex fluoride, e. g. NaF, NaHF₂ and/or Na₂SiF₆.

5. Method according to claim 1, 2, 3 or 4, characterized in that the phosphating bath is replenished with respect to the components zinc, manganese, phosphate and nitrate ions in a weight ratio of
P₂O₅:NO₃=1: (0,3 to 2,0)
total P₂O₅: free P₂O₅=1: (0,3 to 0,8)
Mn:Zn=1:(2 to 80).

## Revendications

1. Procédé de préparation de revêtements de phosphate avec un poids de couche augmenté sur des surfaces métalliques de fer et d'acier en utilisant une solution de phosphatation acide accélérée au nitrate, contenant des ions zinc et manganèse et une fois qu'elle a travaillé des ions Fe2+, à des températures élevées, dans le procédé par immersion, caractérisé en ce qu'on met les surfaces métalliques, à des températures de 50 à 98°C, en contact avec une solution de phosphatation qui contient au moins 0,6 g/l d'ions manganèse, dans laquelle le rapport pondéral est de
P₂O₅: NO₃=1: (0,3 à 3,0)
P₂O₅ total : P₂O₅ libre=1: (0,25 à 0,70)
Mn:Zn=1:(22 à 0,2)
et qui présente, une fois qu'elle a travaillé, un nombre de points d'acidité totale d'au moins 20 points.

2. Procédé suivant la revendication 1, caractérisé en ce qu'on met les surfaces métalliques en contact avec une solution de phosphatation dans laquelle la teneur en ions manganèse est d'au moins 1 g/l.

3. Procédé suivant la revendication 1 ou 2, caractérisé en ce qu'on met les surfaces métalliques en contact avec une solution de phosphatation dans laquelle le rapport pondéral Mn : Zn = 1 : (0,8 à 12).

4. Procédé suivant la revendication 1, 2 ou 3, caractérisé en ce qu'on met les surfaces métalliques en contact avec une solution de phosphatation qui contient des fluorures simples et/ou complexes tels que NaF, NaHF₂ et/ou Na₂SiFe.

5. Procédé suivant la revendication 1, 2, 3 ou 4, caractérisé en ce qu'on complète le bain de phosphatation, en ce qui concerne les constituants ions zinc, manganèse, phosphate et nitrate, dans le rapport pondéral
P₂O₅: NO₃=1: (0,3 à2,0)
P₂O₅ total : P₂O₅ libre=1: (0,3 à 0,8)
Mn:Zn=1: (2 à 80).
